# EUROPÄISCHE PATENTSCHRIFT

(11) **EP 3 330 390 B1**
(45) Veröffentlichungstag und Bekanntmachung des Hinweises auf die Patenterteilung: **28.08.2019**
(21) Anmeldenummer: 17207317.3
(22) Anmeldetag: 13.10.2009
(51) Int. Cl.: C22C 19/05

(54) **NICKEL-CHROM-LEGIERUNG**
NICKEL-CHROMIUM ALLOY
ALLIAGE NICKEL-CHROME

(30) Priorität: 13.10.2008 DE 102008051014
(43) Veröffentlichungstag der Anmeldung: 06.06.2018
(62) Teilanmeldung aus: 09744619.9
(73) Patentinhaber: Schmidt + Clemens GmbH + Co. KG, 51789 Lindlar (DE)
(72) Erfinder: JAKOBI, Dietlinde, 50733 Köln (DE); KARDUCK, Peter, 33378 Rheda-Wiedenbrück (DE); FREIHERR VON RICHTHOFEN, Alexander, 52076 Aachen (DE)
(74) Vertreter: Tilmann, Max Wilhelm

(56) Entgegenhaltungen:
- EP-B1- 0 322 156
- EP-B1- 1 065 290
- DE-B4- 10 302 989
- JP-A- 2004 052 036
- US-A- 3 826 689
- US-A- 4 388 125

## Beschreibung

Die Erdölchemie verlangt für Hochtemperatur-Verfahren Werkstoffe, die sowohl temperatur- als auch korrosionsbeständig sind und insbesondere einerseits den heißen Produkt- und andererseits den ebenfalls heißen Verbrennungsgasen beispielsweise von Steam-Crackern gewachsen sind. Deren Rohrschlangen unterliegen von außen den oxidierenden aufstickenden Verbrennungsgasen mit Temperaturen bis 1.100 °C und mehr sowie im Innern bei Temperaturen bis etwa 900 °C und gegebenenfalls auch hohem Druck einer aufkohlenden und oxidierenden Atmosphäre.

Im Kontakt mit den heißen Verbrennungsgasen kommt es deshalb, ausgehend von der äußeren Rohroberfläche zu einer Aufstickung des Rohrwerkstoffs und zum Entstehen einer Zunderschicht

Die aufkohlende Kohlenwasserstoff-Atmosphäre im Innern der Rohre ist mit der Gefahr verbunden, dass von dort der Kohlenstoff in den Rohrwerkstoff diffundiert, die Karbide im Werkstoff zunehmen und aus dem dort vorhandenen Karbid M₂₃C₉ mit zunehmender Aufkohlung das kohlenstoffreichere Karbid M₇C₆ bildet. Die Folge davon sind innere Spannungen aufgrund der mit der Karbidbildung bzw. -umwandlung verbundenen Volumenzunahme der Karbide sowie eine Verringerung der Festigkeit und Zähigkeit des Rohrwerkstoffs. Des weiteren kommt es an der Innenoberfläche zum Entstehen einer festhaftenden, bis zu mehreren Millimeter dicken Koksschicht. Zyklische Temperaturbelastungen, wie sie als Folge eines Herunterfahrens der Anlage auftreten, führen des weiteren dazu, dass die Rohre infolge der unterschiedlichen Wärmeausdehnungskoeffizienten des metallischen Rohrs und der Koksschicht auf die Koksschicht aufschrumpfen. Das führt zu hohen Spannungen im Rohr, die zum Entstehen von Rissen in der inneren Rohroberfläche führen. Durch solche Risse kann dann vermehrt Kohlenstoffwasserstoff in den Rohrwerkstoff gelangen.

Aus der US-Patentschrift 5 306 358 ist eine nach dem WIG-Verfahren schweißbare Nickel-Chrom-Eisen-Legierung mit bis 0,5% Kohlenstoff, 8 bis 22% Chrom, bis 36% Eisen, bis 8% Mangan, Silizium und Niob, bis 6% Aluminium, bis 1% Titan, bis 0,3% Zirkonium, bis 40% Kobalt, bis 20% Molybdän und Wolfram sowie bis 0,1% Yttrium, Rest Nickel bekannt.

Des weiteren beschreibt die deutsche Patentschrift 103 02 989 eine auch als Werkstoff für Rohrschlangen von Crack- und Reformeröfen geeignete Nickel-Chrom-Gusslegierung mit bis 0,8% Kohlenstoff, 15 bis 40% Chrom, 0,5 bis 13% Eisen, 1,5 bis 7% Aluminium, bis 0,2% Silizium, bis 0,2% Mangan, 0,1 bis 2,5% Niob, bis 11% Wolfram und Molybdän, bis 1,5% Titan, 0,1 bis 0,4% Zirkonium und 0,01 bis 0,1% Yttrium, Rest Nickel. Diese Legierung hat sich insbesondere bei der Verwendung als Rohrwerkstoff durchaus bewährt, wenngleich die Praxis weiterhin nach Rohrwerkstoffen mit verlängerter Lebensdauer verlangt.

Aus JP 2004 052036A ist eine Legierung mit 0,1 bis 0,6 % Kohlenstoff, 20 bis 40 % Chrom, 1,5 bis 4% Aluminium, bis 3,0% Silizium, bis 3,0% Mangan, 20 bis 65% Nickel mit Rest Eisen bekannt, die zudem 0,5 bis 5% Wolfram, 0,5 bis 2% Niob, 0,5 bis 5% Molybdän, 0,01 bis 0,5% Titan und 0,01 bis 0,5% Zirkonium aufweisen kann.

Aus US 4,388,125 ist eine Legierung mit 0,2 bis 0,75 % Kohlenstoff, 28 bis 35% Chrom, 10 bis 22% Eisen, 2 bis 2,5% Aluminium, 0,4 bis 2% Silizium, 0,5 bis 2% Mangan, 0,5 bis 5% Wolfram, 0,1 bis 0,7% Titan und 0,5 bis 2% Kalzium mit Rest Nickel bekannt.

Die Erfindung ist daher auf eine Nickel-Chrom-Legierung mit verbesserter Beständigkeit unter Bedingungen gerichtet, wie sie beispielsweise beim Cracken und Reformieren von Kohlenwasserstoffen gegeben sind.

Die Lösung dieser Aufgabe besteht in einer Nickel-Chrom-Legierung mit 0,4 bis 0,6% Kohlenstoff, 28 bis 33% Chrom, 15 bis 25% Eisen, 2 bis 6% Aluminium, jeweils bis 2% Silizium und Mangan, jeweils bis 1,5% Niob und Tantal, jeweils bis 1,0% Wolfram, Titan und Zirkonium, jeweils bis 0,5% Yttrium und Cer, bis 0,5% Molybdän und bis 0,1% Stickstoff Rest einschließlich erschmelzungsbedingter Verunreinigungen Nickel.

Vorzugsweise enthält diese Legierung jeweils einzeln oder nebeneinander, 17 bis 22% Eisen, 3 bis 4,5% Aluminium, jeweils 0,01 bis 1% Silizium, bis 0,5% Mangan, 0,5 bis 1,0% Niob, bis 0,5 Tantal, bis 0,6% Wolfram, jeweils 0,001 bis 0,5% Titan, bis 0,3% Zirkonium, bis 0,3% Yttrium, bis 0,3% Cer, 0,01 bis 0,5% Molybdän und 0,001 bis 0,1% Stickstoff.

Die erfindungsgemäße Legierung ist insbesondere geprägt durch ihre vergleichsweise hohen Gehalte an Chrom und Nickel sowie einen zwingenden Kohlenstoffgehalt innerhalb eines vergleichsweise engen Bereichs.

Von den fakultativen Legierungsbestandteilen verbessert das Silizium die Oxidations- und die Aufkohlungsbeständigkeit. Das Mangan wirkt sich ebenfalls positiv auf die Oxidationsbeständigkeit sowie zusätzlich günstig auf die Schweißbarkeit aus, desoxidiert die Schmelze und bindet den Schwefel stabil ab:

Niob verbessert die Zeitstandfestigkeit, bildet stabile Karbide und Karbonitride; es dient zudem als Mischkristallhärter. Titan und Tantal verbessern die Zeitstandfestigkeit. Schon bei sehr geringen Gehalten bilden sich sehr fein verteilte Karbide und Karbonitride. Bei höheren Gehalten wirken Titan und Tantal als Mischkristallhärter.

Wolfram verbessert die Zeitstandfestigkeit. Insbesondere bei hohen Temperaturen verbessert Wolfram im Wege einer Mischkristallhärtung die Festigkeit, da die Karbide bei höheren Temperaturen zum Teil in Lösung gehen.

Kobalt verbessert ebenfalls die Zeitstandfestigkeit im Wege einer Mischkristallhärtung, Zirkonium durch die Bildung von Karbiden, insbesondere im Zusammenwirken mit Titan und Tantal.

Yttrium und Cer verbessern offensichtlich nicht nur die Oxidationsbeständigkeit und insbesondere die Haftung sowie das Wachstum der Al₂O₃-Deckschicht. Zudem verbessern Yttrium und Cer schon bei sehr geringen Gehalten die Kriechbeständigkeit, da sie den etwa noch vorhandenen freien Schwefel stabil abbinden. Geringe Gehalte an Bor verbessern ebenfalls die Zeitstandfestigkeit, verhindern eine Schwefelseigerung und verzögern die Alterung durch Vergröberung der M₂₃C₆-Carbide.

Auch Molybdän verbessert die Zeitstandfestigkeit insbesondere bei hohen Temperaturen im Wege einer Mischkristallhärtung. Insbesondere weil bei hohen Temperaturen die Karbide teilweise in Lösung gehen. Der Stickstoff verbessert die Zeitstandfestigkeit im Wege einer Karbonitridbildung, während Hafnium schon bei geringen Gehalten die Oxidationsbeständigkeit im Wege einer besseren Haftung der Deckschicht verbessert und sich positiv auf die Zeitstandfestigkeit auswirkt.

Phosphor, Schwefel, Zink, Blei, Arsen, Wismut, Zinn und Tellur zählen zu den Verunreinigungen, ihre Gehalte sollten daher geringstmöglich sein.

Unter diesen Bedingungen eignet sich die Legierung insbesondere als Gusswerkstoff für Komponenten von petrochemischen Anlagen, beispielsweise zum Herstellen von Rohrschlangen für Crack- und Reformeröfen, Reformerrohre, aber auch als Werkstoff für Eisenerz-Direktreduktionsanlagen sowie für ähnlich beanspruchte Bauteile. Hierzu gehören Ofenteile, Strahlrohre zum Beheizen von Öfen, Rollen für Glühöfen, Teile von Strang- und Bandgussanlagen, Hauben und Muffen für Glühöfen, Teile von Großdieselmotoren und Formkörper für Katalysatorfüllungen.

Insgesamt zeichnet sich die Legierung durch eine hohe Oxidations- und Aufkohlungsbeständigkeit sowie eine gute Zeitstandsfestigkeit und Kriechfestigkeit aus. Die Innenoberfläche von Crack- oder Reformerrohren zeichnet sich zudem durch eine katalytisch inerte aluminiumhaltige Oxidschicht aus und unterbindet damit das Entstehen katalytischer Koksfäden, sogenannten Carbon-Nanotubes. Die den Werkstoff auszeichnenden Eigenschaften bleiben auch bei einem vielfachen Herausbrennen des sich beim Cracken zwangsläufig an der Innenwand der Rohre abscheidenden Kokses erhalten.

Besonders vorteilhaft ist eine Verwendung der Legierung zum Herstellen von Schleudergussrohren, wenn diese mit einem Anpressdruck von 10 bis 40 MPa, beispielsweise 10 bis 25 MPa, aufgebohrt werden. Bei einem derartigen Aufbohren kommt es aufgrund des Anpressdrucks zu einer Kaltverformung bzw. Kaltverfestigung des Rohrwerkstoffs in einer oberflächennahen Zone mit Tiefen von beispielsweise 0,1 bis 0,5 mm. Beim Aufheizen des Rohrs rekristallisiert die kaltverformte Zone, wobei es zu einem sehr feinkörnigen Gefüge kommt. Das Rekristallisationsgefüge verbessert die Diffusion der oxidbildenden Elemente Aluminium und Chrom, die das Entstehen einer vornehmlich aus Aluminiumoxid bestehenden geschlossenen Schicht mit hoher Dichte und Stabilität fördert.

Das dabei entstehende fest haftende aluminiumhaltige Oxid bildet eine geschlossene Schutzschicht der Rohrinnenwand, die weitestgehend frei von katalytisch aktiven Zentren beispielsweise aus Nickel oder Eisen und selbst nach einer längeren zyklischen Wärmebeanspruchung noch stabil ist. Diese aluminiumhaltige Oxidschicht verhindert im Gegensatz zu anderen Rohrwerkstoffen ohne eine solche Deckschicht das Eindringen von Sauerstoff in den Grundwerkstoff und damit eine innere Oxidation des Rohrwerkstoffs. Des Weiteren unterdrückt die Deckschicht nicht nur die Aufkohlung des Rohrwerkstoffs, sondern auch eine Korrosion durch Verunreinigungen im Prozessgas. Die Deckschicht besteht vornehmlich aus Al₂O₃ und dem Mischoxid (Al, Cr)₂O₃ und ist weitgehend inert gegen eine katalytische Koksbildung. Sie ist arm an Elementen, die wie Eisen und Nickel die Koksbildung katalysieren.

Von besonderem Vorteil für die Bildung einer haltbaren oxidischen Schutzschicht ist die Wärmebehandlung, die in sehr wirtschaftlicher Weise auch in situ stattfinden kann; sie dient einer Konditionierung beispielsweise der Innenoberfläche von Steam-Cracker-Rohren nach deren Einbau, wenn der betreffende Ofen auf seine Betriebstemperatur aufgeheizt wird.

Dieses Konditionieren lässt sich als Aufheizen mit zwischengeschalteten isothermen Wärmebehandlungen in einer Ofenatmosphäre durchführen, die während des erfindungsgemäßen Aufheizens eingestellt wird, beispielsweise in einer sehr schwach oxidierenden wasserdampfhaltigen Atmosphäre mit einem Sauerstoffpartialdruck von höchstens 10⁻²⁰, vorzugsweise höchstens 10⁻³⁰ bar.

Besonders geeignet ist eine Schutzgasatmosphäre aus 0,1 bis 10 Mol-% Wasserdampf, 7 bis 99,9 Mol-% Wasserstoff und Kohlenwasserstoff einzeln oder nebeneinander sowie 0 bis 88 Mol-% Edelgase.

Die Atmosphäre beim Konditionieren besteht vorzugsweise aus einem äußerst schwach oxidierenden Gemisch aus Wasserdampf, Wasserstoff, Kohlenwasserstoffen und Edelgasen in einem Mengenverhältnis, dass der Sauerstoffpartialdruck des Gemischs bei einer Temperatur von 600 °C geringer als 10⁻²⁰ bar, vorzugsweise geringer als 10⁻³⁰ bar ist.

Das anfängliche Aufheizen des Rohrsinnern nach einem vorherigen mechanischen Abtragen einer Oberflächenschicht, d. h. das separate Aufheizen der dabei entstandenen kaltverformten Oberflächenzone geschieht vorzugsweise unter sehr schwach oxidierendem Schutzgas in mehreren Phasen jeweils mit einer Geschwindigkeit von 10 bis 100 °C/h zunächst auf 400 bis 750 °C, vorzugsweise etwa 550 °C an der die Innenoberfläche des Rohrs. Diese Aufheizphase schließt sich ein ein- bis fünfzigstündiges Halten innerhalb des erwähnten Temperaturbereich an. Das Aufheizen geschieht in Anwesenheit einer Wasserdampf-Atmosphäre, sobald die Temperatur einen Wert erreicht hat, der das Entstehen von kondensiertem Wasser ausschließt. Im Anschluss an dieses Halten wird das Rohr sodann bis auf die Betriebstemperatur, beispielsweise auf 800 bis 900 °C gebracht und ist damit betriebsbereit.

Die Rohrtemperatur erhöht sich jedoch im Crack-Betrieb allmählich als Folge des Abscheidens von pyrolytischem Koks weiter und erreicht schließlich an der Innenoberfläche etwa 1.000 °C oder auch 1.050 °C. Bei dieser Temperatur wandelt sich die im wesentlichen aus Al₂O₃ und in geringem Maße aus (AI, Cr)₂O₃ bestehende Innenschicht aus einem Übergangsoxid wie γ, δ- oder θ - Al₂O₃ in stabiles α-Aluminiumoxid um.

Damit hat das Rohr mit seiner mechanisch abgetragenen Innenschicht in einem mehrstufigen, jedoch vorzugsweise einzügigen Verfahren seinen Betriebszustand erreicht.

Das Verfahren braucht jedoch nicht zwingend einstufig abzulaufen, sondern kann auch mit einer separaten Vorstufe beginnen. Diese Vorstufe umfasst das anfängliche Aufheizen nach dem Abtragen der Innenoberfläche bis zu dem Halten bei 400 bis 750 °C.

Das so vorbehandelte Rohr kann dann beispielsweise in einer anderen Fabrikationsstätte ausgehend von seinem kalten Zustand in der oben beschriebenen Weise in situ weiterbehandelt, d. h. im eingebauten Zustand auf die Betriebstemperatur gebracht werden.

Die erwähnte separate Vorbehandlung ist allerdings nicht auf Rohre beschränkt, sondern eignet sich auch für eine partielle oder auch vollständige Konditionierung von Oberflächenzonen anderer Werkstücke, die sodann entsprechend ihrer Beschaffenheit und Verwendung weiterbehandelt werden wie nach der Erfindung oder auch nach anderen Verfahren, jedoch mit einem definierten Ausgangszustand.

Die Erfindung wird nachfolgend beispielhaft anhand von fünf Nickellegierungen, die im Unterschied zu der im Anspruch 1 beanspruchten Legierung noch geringe Rest an Kobalt enthalten, im Vergleich mit zehn herkömmlichen Nickellegierungen erläutert, deren Zusammensetzung sich aus Tabelle I ergibt und die sich insbesondere hinsichtlich ihrer Gehalte an Kohlenstoff (Legierungen 5 und 6), Chrom (Legierungen 4, 13 und 14), Aluminium (Legierungen 12, 13), Kobalt (Legierungen 1, 2) und Eisen (Legierungen 3, 12, 14, 15), von der erfindungsgemäßen Nickel-Chrom-Eisen-Legierung unterscheiden.

Wie sich aus dem Diagramm gemäß Bild 1 ergibt, kommt es bei der Legierung 9 nach einem fünfundvierzigminütigen Glühen bei 1.150 °C an Luft auch bei mehr als 200 Zyklen zu keinerlei Innenoxidation, während die beiden Vergleichslegierungen 12 und 13 schon nach wenigen Zyklen einer zunehmenden Gewichtsabnahme als Folge einer katastrophalen Oxidation unterliegen.

Des Weiteren zeichnet sich die Legierung 9 auch durch eine hohe Aufkohlungsbeständigkeit aus; denn sie besitzt nach dem Diagramm des Bildes 2 aufgrund der geringen Gewichtszunahme nach allen drei Aufkohlungsbehandlungen die geringste Gewichtszunahme im Vergleich zu den herkömmlichen Legierungen 12 und 13.

Weiterhin zeigen die Diagramme der Bilder 3a und 3b, dass die Zeitstandfestigkeit der Nickellegierung 11 in einem wesentlichen Bereich noch besser ist als bei den beiden Vergleichslegierungen 12 und 13. Eine Ausnahme bildet hier die wegen ihres zu geringen Eisengehalts nicht unter die Erfindung fallende Legierung 15, mit ihrer jedoch wesentlich schlechteren Oxidations-, Aufkohlungs- und Verkokungsbeständigkeit.

Schließlich ergibt sich aufgrund des Diagramms nach Bild 4, dass die Kriechfestigkeit der Legierung 11 weitaus besser ist, als diejenige der Vergleichslegierung 12.

Des weiteren wurden bei der Simulationsreihe eines Crack-Betriebes mehrere Rohrabschnitte aus einer erfindungsgemäßen Nickellegierung in einer Laboranlage eingesetzt, um Aufheizversuche mit unterschiedlichen Gasatmosphären und Aufheizbedingungen durchzuführen, denen sich eine dreißigminütige Crackphase bei einer Temperatur von 900 °C anschloss, um die Anfangsphase der katalytischen Koksbildung, bzw. die Neigung zur katalytischen Koksbildung zu untersuchen und zu bewerten.

Die Daten und die Ergebnisse dieser Versuche mit Proben der Legierung 11 aus Tabelle I sind in der Tabelle II zusammengestellt. Sie zeigen, dass die jeweilige Gasatmosphäre in Verbindung mit einer erfindungsgemäßen Temperatursteuerung mit einer erheblichen Reduzierung der ohnehin geringen katalytischen Koksbildung verbunden ist.

Beispiele für die Oberflächenbeschaffenheit des Rohrinneren von Ofenrohren mit der Zusammensetzung der Legierung 8 ergeben sich aus den Abbildungen 5 und 6. Die Abbildung 6 (Versuch 7 nach Tabelle II) zeigt die Überlegenheit einer Oberfläche nach einem erfindungsgemäßen Konditionieren im Vergleich zu der Abbildung 5, die eine nicht erfindungsgemäß konditionierte Oberfläche betrifft (Tabelle II, Versuch 2).

In den Bildern 7 (Legierung 14) und 8 sind oberflächennahe Bereiche im Querschliff dargestellt. Die Proben wurden auf 950 °C aufgeheizt und unterlagen sodann 10 Crack-Zyklen von jeweils 10 Stunden in einer Atmosphäre aus Wasserdampf, Wasserstoff und Kohlenwasserstoffen. Nach jedem Zyklus wurden die Proberohre zum Entfernen der Koksablagerungen eine Stunde ausgebrannt. Dazu zeigt die Gefügeaufnahme des Bildes 7 in Gestalt der dunklen Bereiche das großflächige und damit auch großvolumige Ergebnis einer inneren Oxidation an der Innenseite eines Rohrs bei einer herkömmlichen Nickel-Chrom-Gusslegierung im Vergleich zu der Gefügeaufnahme des Bildes 8 der Legierung 9, die praktisch keiner Innenoxidation unterlag, obgleich beide Proben in gleicher Weise einer mehrfachen zyklischen Behandlung aus Cracken einerseits und Entfernen der Kohlenstoffablagerungen andererseits unterworfen wurden.

Die Versuche zeigen, dass es bei den Proben aus den herkömmlichen Legierungen ausgehend von Oberflächendefekten zu einer starken inneren Oxidation auf der Rohrinnenseite kommt. Dadurch bedingt entstehen auf der inneren Rohroberfläche kleine metallische Zentren mit einem hohen Anteil an Nickel, an denen sich in erheblichem Maße Kohlenstoff in Form von Carbon-Nanotubes bildet (Bild 11).

Die Probe 9 weist hingegen nach demselben zehnfachen zyklischen Cracken und einem anschließenden Auslagern in einer Verkokungsatmosphäre keine Carbon-Nanotubes auf, was auf eine im wesentlichen durchgehend dichte, katalytisch inerte aluminiumhaltige Oxidschicht zurückzuführen ist. Dagegen betrifft Bild 11 eine REM-Draufsicht der in Bild 7 im Schliff dargestellten herkömmlichen Probe; sie zeigt aufgrund der fehlenden Deckschicht eine katastrophale Oxidation und ein dementsprechend katastrophales Entstehen von katalytischem Koks in Gestalt von Carbon-Nanotubes.

Besonders anschaulich zeigt sich die Stabilität der Oxidschicht auf einer erfindungsgemäßen Legierung anhand des Verlaufs der Aluminiumkonzentration über die Tiefe der Randzone nach zehn Crackphasen mit jeweiligem Entfernen der Koksablagerungen durch Ausbrennen in einer Zwischenphase bei einem Vergleich der Diagramme nach Bild 9 und 10. Während nach dem Diagramm des Bildes 9 im oberflächennahen Bereich infolge des lokalen Versagens der schützenden Deckschicht und danach einsetzender starker innerer Aluminiumoxidation der Werkstoff an Aluminium verarmt ist, bewegt sich die Aluminiumkonzentration bei dem Diagramm des Bildes 10 in etwa auf dem Ausgangsniveau des Gusswerkstoffs. Hier zeigt sich deutlich die Bedeutung einer durchgehenden, dichten und insbesondere fest haftenden inneren aluminiumhaltigen Oxidschicht bei den Rohren nach der Erfindung.

Die Stabilität der aluminiumhaltigen Oxidschicht wurde ebenfalls durch Langzeitversuche in einer Laboranlage unter prozessnahen Bedingungen untersucht. Die Proben der Legierungen 9 und 11 wurden unter Wasserdampf auf 950 °C aufgeheizt und unterlagen sodann jeweils dreimal einem 72-stündigen Cracken bei dieser Temperatur; sie wurden sodann jeweils vier Stunden einem Ausbrennen bei 900 °C unterworfen. Die Aufnahme des Bildes 12 zeigt die geschlossene aluminiumhaltige Oxidschicht nach den drei Crackzyklen und darüber hinaus, wie die aluminiumhaltige Oxidschicht den Werkstoff selbst über Chromkarbide in der Oberfläche hinweg abdeckt. Es ist erkennbar, dass an der Oberfläche vorhandene Chromkarbide von der aluminiumhaltigen Oxidschicht vollständig überdeckt sind.

Selbst in gestörten Oberflächenbereichen, in denen primäre Karbide des Grundwerkstoffs gehäuft vorliegen und die deshalb besonders anfällig für eine innere Oxidation sind, wird der Werkstoff durch eine gleichmäßige aluminiumhaltige Oxidschicht geschützt, wie dies die Gefügeaufnahme des Bildes 13 deutlich macht. Es ist erkennbar, wie oxidiertes ehemaliges MC-Karbid von aluminiumhaltigem Oxid überwachsen und somit gekapselt ist.

Die Gefügeaufnahmen der oberflächennahen Zone nach den Bildern 14 und 15 zeigen, dass selbst nach den zyklischen Langzeitversuchen keine innere Oxidation aufgetreten ist, was durch die stabile und durchgehende aluminiumhaltige Oxidschicht bedingt ist. Bei diesen Versuchen wurden Proben der Legierungen 8 bis 11 eingesetzt.

Insgesamt zeichnet sich die erfindungsgemäße Nickel-Chrom-Eisen-Legierung beispielsweise als Rohrwerkstoff nach einem Abtragen der Innenoberfläche unter mechanischem Druck und einer sich anschließenden mehrstufigen In-situ-Wärmebehandlung zum Konditionieren der Innenoberfläche durch eine hohe Oxidations-, Korrosions- und insbesondere durch eine hohe Zeitstandfestigkeit und Kriechbeständigkeit aus.

Besonders hervorzuheben ist jedoch vor allem die außerordentliche Aufkohlungsbeständigkeit des Werkstoffs, die durch einen raschen Aufbau einer im wesentlichen geschlossenen und stabilen Oxid- bzw. Al₂O₃-Schicht bedingt ist. Vor allem auch unterdrückt diese Schicht bei Steam-Cracker- und Reformerrohren weitestgehend das Entstehen von katalytisch aktiven Zentren mit der Gefahr einer katalytischen Koksbildung. Diese Werkstoffeigenschaften gehen auch nicht nach einer Vielzahl von jeweils deutlich verlängerten Crack-Zyklen, verbunden jeweils mit einem Ausbrennen des abgelagerten Kokses, verloren.

**Tabelle I**

| Legierung | C | Si | Mn | P | S | Cr | Mo | Ni | Fe | W | Co | Nb | Al | Ti | Hf | Zr | Y | Ta | Ce |
|---|---|---|---|---|---|---|---|---|---|---|---|---|---|---|---|---|---|---|---|
| 1 | 0,44 | 0,30 | 0,02 | 0,002 | 0,003 | 29,50 | 0,20 | 46,90 | 18,20 | 0,07 | 0,40 | 0,68 | 3,05 | 0,15 | 0,15 | 0,06 | - | - | - |
| 2 | 0,44 | 0,30 | 0,02 | 0,002 | 0,003 | 29,60 | 0,15 | 46,75 | 17,90 | 0,07 | 0,30 | 0,67 | 3,18 | 0,16 | 0,60 | 0,06 | - | - | - |
| 3 | 0,49 | 0,02 | 0,01 | 0,010 | 0,004 | 30,80 | 0,01 | 51,60 | 12,50 | 0,08 | 0,01 | 0,64 | 3,58 | 0,10 | - | 0,06 | 0,004 | 0.01 | 0,005 |
| 4 | 0,42 | 0,03 | 0,03 | 0,007 | 0,005 | 26,70 | 0,02 | 46,10 | Rest | 0,07 | 0,01 | 0,69 | 2,24 | 0,08 | - | 0,05 | 0,004 | 0,01 | - |
| 5 | 0,20 | 0,01 | 0,01 | 0,010 | 0,003 | 30,40 | 0,01 | 52,30 | Rest | 0,07 | 0,01 | 0,52 | 3,17 | 0,12 | - | 0,06 | 0,004 | - | - |
| 6 | 0,38 | 0,11 | 0,01 | 0,006 | 0,003 | 29,75 | 0,05 | 44,50 | 19,70 | 0,03 | 0,05 | 0,68 | 4,25 | 0,19 | 0,20 | 0,06 | - | - | - |
| 7 | 0,48 | 0,11 | 0,01 | 0,007 | 0.003 | 30,35 | 0,05 | 44,00 | 19,40 | 0,38 | 0,05 | 0,69 | 4,05 | 0,13 | - | 0,04 | - | - | - |
| 8 | 0,47 | 0,59 | 0,13 | 0,006 | 0,002 | 29,50 | 0,07 | 42,70 | 20,72 | 0,09 | 0,06 | 0,80 | 4,54 | 0,18 | - | 0,06 | 0,24 | - | - |
| 9 | 0,44 | 0,16 | 0,09 | 0,006 | 0,002 | 30,35 | 0,07 | 42,20 | Rest | 0,03 | 0,01 | 0,78 | 3,17 | 0.1 | - | 0,07 | 0.013 | - | - |
| 10 | 0,50 | 1,43 | 0,17 | 0,006 | 0,002 | 30,10 | 0,01 | Rest | 19,20 | 0,05 | 0,05 | 0,78 | 4,00 | 0,15 | - | 0,07 | 0,18 | - | - |
| 11 | 0,42 | 0,07 | 0,09 | 0,007 | 0,003 | 30,30 | 0,02 | Rest | 21,20 | 0,04 | 0,01 | 0,77 | 3,28 | 0,23 | - | 0,11 | 0,15 | - | - |
| 12 | 0,45 | 1,85 | 1,26 | 0,007 | 0,003 | 35.02 | 0,01 | 45,70 | 14,85 | 0,01 | 0,05 | 0,81 | 0,10 | 0,20 | - | 0,05 | - | - | 0,01 |
| 13 | 0,44 | 1,72 | 1,23 | 0,010 | 0,005 | 25,02 | 0,01 | 34,40 | Rest | 0,04 | 0,01 | 0,84 | 0,13 | 0,10 | - | 0,02 | - | - | - |
| 14 | 0,45 | 0,14 | 0,06 | 0,01 | 0,003 | 25,7 | 0,02 | 57,50 | 11,40 | 0,04 | 0,01 | 0,53 | 3,90 | 0,15 | - | 0,05 | 0,04 | - | - |
| 15 | 0,44 | 0,05 | 0,19 | 0,01 | 0,002 | 30,4 | 0,07 | 55,27 | 10,71 | 0,05 | 0,09 | 0,10 | 2,40 | 0,14 | - | 0,05 | 0,024 | - | - |

**Tabelle II**

| Versuch | Gaszusammensetzuno während der Aufheizphase: | Temperaturverlauf während der Aufheizphase: | Relative Bedeckung der Oberflache mit katalytischem Koks*: |
|---|---|---|---|
| 1 | 1 00% Luft | Von 150°C bis 875°C, 50°C/h; 40 h Halten bei 875°C | 1,4% |
| 2 | 100% Wasserdampf | | 1,1% |
| 3 | 70% Wasserdampf | Von 150°C bis 600°C 50°C/h; 40 h Halten bei 600°C; von 600°C bis 875°C, 50°C/h | 1,2% |
| | 30%Methan | | |
| 4 | 3% Wasserdampf | | 0,37% |
| | 97% Methan | | |
| 5 | 3% Wasserdampf | | 0,26% |
| | 97% Methan (+H₂S-Schock**) | | |
| 6 | 3% Wasserdampf | | 0,08% |
| | 97% Ethan(+H₂S-Schock**) | | |
| 7 | 3% Wasserdampf | | 0,05% |
| | 97% Ethan | | |

| | | | |
|---|---|---|---|
| *: Dieser Wert wurde durch Auszählen der Koksfäden auf einer definierten Rohrfläche bestimmt. **: Nach Erreichen der Betriebstemperatur 1 h Behandlung mit 250 ppm Schwefel (H₂S) in Wasserdampf. | | | |

## Patentansprüche

1. Nickel-Chrom-Legierung mit hoher Oxidations- und Aufkohlungsbeständigkeit, Zeitstandsfestigkeit und Kriechbeständigkeit aus
0.4 bis 0,6% Kohlenstoff
28 bis 33% Chrom
15 bis 25% Eisen
2 bis 6% Aluminium
bis 2% Silizium
bis 2% Mangan
bis 1,5% Niob
bis 1,5% Tantal
bis 1,0% Wolfram
bis 1,0% Titan
bis 1,0% Zirkonium
bis 0,5% Yttrium
bis 0,5% Cer
bis 0,5% Molybdän
bis 0,1% Stickstoff
Rest Nickel einschließlich erschmelzungsbedingter Verunreinigungen.

2. Legierung nach Anspruch 1, die jedoch einzeln oder nebeneinander
0,4 bis 0,6% Kohlenstoff
28 bis 33 % Chrom
17 bis 22% Eisen
3 bis 4,5% Aluminium
0,01 bis 1% Silizium
0,01 bis 0,5% Mangan
0,01 bis 1,0% Niob
0,01 bis 0,5% Tantal
0,01 bis 0,6% Wolfram
0,001 bis 0,5% Titan
0,001 bis 0,3% Zirkonium
0,001 bis 0,3% Yttrium
0,001 bis 0,3% Cer
0,01 bis 0,5% Molybdän
0,001 bis 0,1% Stickstoff
enthält.

3. Verfahren zum mindestens partiellen Konditionieren von Gegenständen aus einer Legierung nach Anspruch 1 oder 2 in einer Oberflächenzone durch mechanisches Abtragen mit einem Anpressdruck von 10 bis 40 MPa und anschließendes Erwärmen mit einer Aufheizgeschwindigkeit von 10 bis 100 °C/h auf eine Temperatur an der Oberfläche von 400 bis 740 °C unter schwach oxidierenden Bedingungen unter Vermeidung einer Kondensatbildung.

4. Verfahren nach Anspruch 3, **dadurch gekennzeichnet, dass** der Anpressdruck 15 bis 30 MPa beträgt.

5. Verfahren nach Anspruch 3 oder 4, **dadurch gekennzeichnet, dass** das Aufheizen unter Schutzgas stattfindet.

6. Verfahren nach Anspruch 3 bis 5. **dadurch gekennzeichnet, dass** beim Abtragen eine Oberflächenzone von 0,1 bis 0,5 mm Tiefe kaltverformt wird.

7. Verfahren nach einem der Ansprüche 3 bis 6, **gekennzeichnet durch** ein abschließendes Glühen, ein- bis fünfzigstündiges Halten bei 400 bis 750 °C sowie ein abschließendes Aufheizen mit einer Geschwindigkeit von 10 bis 100 °C/h auf die Betriebstemperatur.

8. Verfahren nach Anspruch 7, **dadurch gekennzeichnet, dass** die Haltetemperatur 550 bis 650 °C beträgt.

9. Verfahren nach einem der Ansprüche 7 bis 8, **dadurch gekennzeichnet, dass** die Glühatmosphäre aus einem schwach oxidierenden Gemisch von Wasserdampf, Wasserstoff, Kohlenwasserstoffen und Edelgasen mit einem Sauerstoffpartialdruck bei 600 °C unter 10⁻²⁰ bar besteht.

10. Verfahren nach Anspruch 9, **gekennzeichnet durch** einen Sauerstoffpartialdruck unter 10⁻³⁰ bar.

11. Verfahren nach einem der Ansprüche 3 bis 10, **dadurch gekennzeichnet, dass** die Glühatmosphäre aus 0,1 bis 10 Mol-% Wasserdampf, 7 bis 99,9 Mol-% Wasserstoff und Kohlenwasserstoffen einzeln oder nebeneinander sowie 0 bis 88 Mol-% Edelgasen einzeln oder nebeneinander besteht.

12. Verwendung einer Legierung nach einem oder mehreren der Ansprüche 1 bis 11 als Werkstoff zum Herstellen von Gussstücken.

13. Verwendung einer Legierung nach einem oder mehreren der Ansprüche 1 bis 11 als Werkstoff für petrochemische Anlagen.

14. Verwendung einer Legierung nach einem oder mehreren der Ansprüche 1 bis 11 als Werkstoff für Rohrschlangen von Crack- und Reformeröfen, Vorwärmer, Reformerrohre sowie Eisen-Direktreduktionsanlagen.

15. Verwendung einer Legierung nach einem oder mehrerer der Ansprüche 1 bis 11 als Werkstoff zum Herstellen von Ofenteilen, Strahlrohren zum Beheizen von Öfen, Rollen für Glühöfen, Teilen von Strang- und Bandgussanlagen, Hauben und Muffen für Glühöfen, Teilen von Großdieselmotoren und Formkörper für Katalysatorfüllungen.

## Claims

1. A nickel-chromium alloy with high resistance to oxidation and carburisation and high creep rupture strength and creep resistance, formed of
0.4 to 0.6% carbon
28 to 33% chromium
15 to 25% iron
2 to 6% aluminium
up to 2% silicon
up to 2% manganese
up to 1.5% niobium
up to 1.5% tantalum
up to 1.0% tungsten
up to 1.0% titanium
up to 1.0% zirconium
up to 0.5% yttrium
up to 0.5% cerium
up to 0.5% molybdenum
up to 0.1% nitrogen
the rest being formed by nickel inclusive of melting-related impurities.

2. The alloy according to claim 1, but containing, individually or in combination,
0.4 to 0.6% carbon
28 to 33% chromium
17 to 22% iron
3 to 4.5% aluminium
0.01 to 1% silicon
0.01 to 0.5% manganese
0.01 to 1.0% niobium
0.01 to 0.5% tantalum
0.01 to 0.6% tungsten
0.001 to 0.5% titanium
0.001 to 0.3% zirconium
0.001 to 0.3% yttrium
0.001 to 0.3% cerium
0.01 to 0.5% molybdenum
0.001 to 0.1% nitrogen.

3. A method for at least partial conditioning of objects made of an alloy according to claim 1 or 2 in a surface zone by mechanical removal with a contact pressure of from 10 to 40 MPa and subsequent heating with a heating rate of from 10 to 100°C/h to a temperature at the surface of from 400 to 740°C under weakly oxidising conditions with avoidance of condensate formation.

4. The method according to claim 3, **characterised in that** the contact pressure is 15 to 30 Mpa.

5. The method according to claim 3 or 4, **characterised in that** the heating takes place under inert gas.

6. The method according to claim 3 to 5, **characterised in that,** during the removal, a surface zone of from 0.1 to 0.5 mm depth is cold-formed.

7. The method according to any one of claims 3 to 6, **characterised by** a subsequent annealing, holding for one to fifty hours at 400 to 750°C, and a subsequent heating at a rate of from 10 to 100°C/h to the operating temperature.

8. The method according to claim 7, **characterised in that** the holding temperature is 550 to 650°C.

9. The method according to any one of claims 7 to 8, **characterised in that** the annealing atmosphere consists of a weakly oxidising mixture of water vapour, hydrogen, hydrocarbons, and noble gases with an oxygen partial pressure at 600°C below 10⁻²⁰.

10. The method according to claim 9, **characterised by** an oxygen partial pressure below 10⁻³⁰ bar.

11. The method according to any one of claims 3 to 10, **characterised in that** the annealing atmosphere consists of 0.1 to 10 mol % water vapour, 7 to 99.9 mol % hydrogen and hydrocarbons individually or in combination, and 0 to 88 mol % noble gases individually or in combination.

12. Use of an alloy according to one or more of claims 1 to 11 as material for producing cast parts.

13. Use of an alloy according to one or more of claims 1 to 11 as material for petrochemical installations.

14. Use of an alloy according to one or more of claims 1 to 11 as material for pipe coils of cracking and reformer furnaces, preheaters, reformer tubes and iron direct-reduction installations.

15. Use of an alloy according to one or more of claims 1 to 11 as material for producing furnace parts, radiant tubes for heating furnaces, rollers for annealing furnaces, parts of extrusion and strip casting installations, hoods and sleeves for annealing furnaces, parts of large diesel engines and moulded articles for catalyst charges.

## Revendications

1. Alliage à base de nickel-chrome, présentant une résistance élevée à l'oxydation et à la cémentation, une résistance élevée à la rupture sous charge permanente, une résistance élevée au fluage, constitué par
0,4 à 0,6% de carbone
28 à 33% de chrome
15 à 25% de fer
2 à 6% d'aluminium
jusqu'à 2% de silicium
jusqu'à 2% de manganèse
jusqu'à 1,5% de niobium
jusqu'à 1,5% de tantale
jusqu'à 1,0% de tungstène
jusqu'à 1,0% de titane
jusqu'à 1,0% de zirconium
jusqu'à 0,5% d'yttrium
jusqu'à 0,5% de cérium
jusqu'à 0,5% de molybdène
jusqu'à 0,1% d'azote
le reste étant constitué de nickel et des impuretés dues à la fusion.

2. Alliage selon la revendication 1, qui contient toutefois, isolément ou côte-à-côte,
0,4 à 0,6% de carbone
28 à 33% de chrome
17 à 22% de fer
3 à 4,5% d'aluminium
0,01 à 1% de silicium
0,01 à 0,5% de manganèse
0,01 à 1,0% de niobium
0,01 à 0,5% de tantale
0,01 à 0,6% de tungstène
0,001 à 0,5% de titane
0,001 à 0,3% de zirconium
0,001 à 0,3% d'yttrium
0,001 à 0,3% de cérium
0,01 à 0,5% de molybdène
0,001 à 0,1% d'azote.

3. Procédé pour le conditionnement au moins partiel d'objets constitués par un alliage selon la revendication 1 ou 2 dans une zone de surface par abrasion mécanique par une pression d'appui de 10 à 40 MPa et par un chauffage consécutif à une vitesse de chauffage de 10 à 100°C/h à une température à la surface de 400 à 740°C dans des conditions faiblement oxydantes tout en évitant une formation de condensat.

4. Procédé selon la revendication 3, **caractérisé en ce que** la pression d'appui est de 15 à 30 MPa.

5. Procédé selon la revendication 3 ou 4, **caractérisé en ce que** le chauffage a lieu sous gaz protecteur.

6. Procédé selon la revendication 3 à 5, **caractérisé en ce que** lors de l'abrasion, une zone de surface d'une profondeur de 0,1 à 0,5 mm est formée à froid.

7. Procédé selon l'une quelconque des revendications 3 à 6, **caractérisé par** une calcination finale, un maintien pendant une à cinq heures à 400 jusqu'à 750°C ainsi que par un chauffage final à une vitesse de 10 à 100°C/h à la température de fonctionnement.

8. Procédé selon la revendication 7, **caractérisé en ce que** la température de maintien est de 550 à 650°C.

9. Procédé selon l'une quelconque des revendications 7 à 8, **caractérisé en ce que** l'atmosphère de calcination est constituée par un mélange faiblement oxydant de vapeur d'eau, d'hydrogène, d'hydrocarbures et de gaz nobles à une pression partielle d'oxygène, à 600°C, inférieure à 10⁻²⁰ bar.

10. Procédé selon la revendication 9, **caractérisé par** une pression partielle d'oxygène inférieure à 10⁻³⁰ bar.

11. Procédé selon l'une quelconque des revendications 3 à 10, **caractérisé en ce que** l'atmosphère de calcination est constituée par 0,1 à 10% en mole de vapeur d'eau, 7 à 99,9% en mole d'hydrogène et d'hydrocarbures, isolément ou côte-à-côte, ainsi que par 0 à 88% en mole de gaz nobles, isolément ou côte-à-côte.

12. Utilisation d'un alliage selon l'une ou plusieurs des revendications 1 à 11 comme matériau pour la fabrication de pièces coulées.

13. Utilisation d'un alliage selon l'une ou plusieurs des revendications 1 à 11 comme matériau pour des installations pétrochimiques.

14. Utilisation d'un alliage selon l'une ou plusieurs des revendications 1 à 11 comme matériau pour des serpentins de four de craquage et de reformeur, des dispositifs de préchauffage, de tubes de reformeur ainsi que des installations de réduction directe du fer.

15. Utilisation d'un alliage selon l'une ou plusieurs des revendications 1 à 11 comme matériau lors de la fabrication de pièces de four, de tubes radiants pour le chauffage de fours, de galets pour des fours de calcination, de pièces pour des installations de coulée continue et de coulée de feuillards, de hottes et de manchons pour des fours de calcination, de pièces de gros moteurs diesel et de corps façonnés pour des garnissages catalytiques.
